# EUROPÄISCHE PATENTSCHRIFT

(11) **EP 0 259 584 B1**
(45) Veröffentlichungstag und Bekanntmachung des Hinweises auf die Patenterteilung: **12.12.1990**
(21) Anmeldenummer: 87110651.4
(22) Anmeldetag: 23.07.1987
(51) Int. Cl.: D21H 25/04

(54) **Verfahren zur Beschleunigung der Weissgradregeneration hitzebehandelter Papiere**
Process for accelerating the regeneration of the degree of whiteness of heat-treated papers
Procédé d'accélération de la régénération du degré de blancheur des papiers traités par la chaleur

(30) Priorität: 10.09.1986 DE 3630772
(43) Veröffentlichungstag der Anmeldung: 16.03.1988
(73) Patentinhaber: KÄMMERER GMBH, D-49090 Osnabrück (DE)
(72) Erfinder: Reinhardt, Bernd, Dr.-Ing., D-4500 Osnabrück (DE); Arneberg, Ulrik, Dipl.-Ing., D-4512 Wallenhorst 1 (DE)
(74) Vertreter: Rücker, Wolfgang

(56) Entgegenhaltungen:
- EP-A- 120 095
- DE-A- 2 808 931
- ABSTRACT BULLETIN OF THE INSTITUTE OF PAPER CHEMISTRY, Band 57, Nr. 9, März 1987, Seite 1288, Zusammenfassung Nr. 11657, Appleton, Wisconsin, US; & JP-A-141 550/86 (KANEGATUCHI CHEMICAL INDUSTRY CO.) 28-06-1986

## Beschreibung

Die Erfindung betrifft ein Verfahren zur Beschleunigung der Weißgradregeneration bzw. -stabilität von Papierbahnen unterschiedlicher Stoffzusammensetzung, die einer Hitzebehandlung unterworden wurden.

In "Farbe und Lack" (1976) 9, S. 805-810 sowie in "Das Papier" (1985) 10, S.485-491 wird zwar auf das Problem der Vergrauung von anorganisch pigmentierten Dekorschichtpreßstoffen unter Einwirkung energiereicher UV-Strahlung und deren vollständigen Weißgradregeneration bei Lagerung während 160 Tagen, unabhängig ob die Lagerung unter Tageslicht oder im Dunkeln erfolgte, eingegangen. Licht- und hitzeinduzierte Vergilbung verlaufen jedoch nach völlig unterschiedlichen physikochemischen Reaktionensmechanismen. Erhärtet wird diese Feststellung zusätzlich durch nachfolgende Beispiele, bei denen im Grad der Weißgradregeneration von Papieren nach Hitzeeinwirkung beachtliche Unterschiede zwischen Dunkel- und Tageslichtlagerung festgestellt wurden.

Eine teilweise oder vollständige Weißgradregeneration des hitzeinduzierten Papiers sollte jedoch möglichst rasch erfolgen. Das gilt vor allem dann, wenn koloristische Gesichtspunkte beachtet werden müssen. Beispielsweise wird bei der Herstellung von Strukturschaumtapeten variierter Einfärbung ein ständiger Vergleich des Fertigproduktes mit einer konstanten Farbvorlage vorgenommen und gegebenenfalls der Farbton der verwendeten PVC-Plastisole korrigiert. Eine kontinuierliche Weißgradzunahme (Weißgradregeneration) der fertigen Schaumtapete, vor allem bei nicht vollflächigem Schaumauftrag auf das Trägerpapier, erschwert beträchtlich die Arbeit der Koloristen bei der Farbrezeptierung. Bereits eine Weißgraddifferenz von 1,5 bis 2% absolut erfaßt das ungeübte Auge. Koloristisch geschulte Menschen dürften noch geringere Weißgraddifferenzen störend empfinden.

Aus Gründen der Produktivität muß deshalb der Kolorist sofort regulierend auf den Produktionsprozeß eingreifen, wenn Farbtonveränderungen erkennbar werden. Das gilt ebenfalls für andere speziell beschichtete Papiere.

Aufgabe der vorliegenden Erfindung ist es daher ein Verfahren zur beschleunigten Weißgradregeneration hitzebehandelter Papiere vorzuschlagen, welches die oben genannten Nachteile und Mängel beseitigt.

Gelöst wird diese Aufgabe dadurch, daß die Papierbahn sofort nach der Hitzebehandlung und vor dem Aufrollen einer energiereichen ultravioletten Strahlung (UV-Licht) mit oder ohne Feuchtigkeitserhöhung ausgesetzt wird.

Weitere Merkmale der Erfindung sind in den Unteransprüchen beschrieben.

Aus der EP-A 0 120 095 ist ein Verfahren bekannt geworden, welches bei der Herstellung von sogenannten "cast coated Papieren" angewandt wird. Dabei werden 1-30 g/m² Wasser auf die Rückseite des Papiers aufgebracht und zwar in einem Walzenspalt in welchem die Beschichtung auf das Papier aufgepreßt wird. Die Befeuchtung erfolgt mit Düsen oder mit Gravuren versehenen Walzen, die Wasser aus einem Wasservorrat aufnehmen. Dadurch soll die bei der Produktion auftretende Verwerfung (curling) des beschichteten Papieres verhindert werden.

Abbildung 1 demonstriert die teilweise Weißgradregeneration eines üblichen bekannten Tapetenrohpapiers (Duplexpapier, Oberlage holzfrei, Unterlage holzhaltig), das als Trägermaterial für Schaumtapeten Anwendung findet, nach einer praxisnahen Hitzebehandlung von 220_{°}C während 42 s. Die Lagerung des hitzebehandelten Papiers erfolgte unter Tageslicht. Einem Abfall des Weißgrades (nach Hunter) von 26,1 % absolut durch die bereits erwähnte Hitzeeinwirkung folgt die teilweise Weißgradregeneration. Diese beträgt nach 25 min 1,8 % Weißgradzuwachs (absolut), nach 5,5 h 3,6 % und nach 30 d 15,0 %. Danach ist die Weißgradregeneration nur noch minimal. Für den speziellen Fall der Herstellung und Farbkorrektur von Schaumtapeten ist diese Weißgraderholung, vor allem innerhalb der ersten 25 min nach der hitzeinduzierten Vergilbung, problematisch.

Es galt deshalb, die teilweise oder vollständige Weißgradregeneration bis zum Erreichen eines konstanten Endweißgrades des Papiers nach Hitzeeinwirkung entweder völlig zu unterdrücken oder zu beschleunigen, um aus koloristischen Gründen mit dem Ziel der besseren Qualitätskontrolle und -optimierung einen möglichst konstanten Weißgrad zu gewährleisten. Beide Varianten sind theoretisch möglich, doch praktisch wird hauptsächlich auf einen möglichst hohen Weißgrad des Papiers, insbesondere bei Tapetenpapieren, aus optischen und psychologischen Gründen orientiert.

Erfindungsgemäß wurde durch eine Bestrahlung des bereits in Abbildung 1 herangezogenen hitzeinduzierten Tapetenrohpapiers mit energiereichem UV-Licht mittels einer Xenonlampe eine nicht erwartete starke Beschleunigung der Regenerationsdauer bei gleichzeitig bedeutend höherem Endweißgrad erreicht. Abbildung 2 belegt die Unterschiede bezüglich Weißgradregeneration, wenn das hitzeinduzierte Papier (220_{°}C, 42 s) anschließend einer UV-Bestrahlung ausgesetzt wird.

Eine Weißgradkonstanz ist in diesem Fall durch UV-Bestrahlung bereits nach ca. 10 h, bei Lagerung unter Tageslicht erst nach ca. 45 h und bei Lagerung im Dunkeln erst nach ca. 90 h erreicht. Der Endweißgrad liegt außerdem beim UV-bestrahlten Papier um ca. 15 % absolut höher als der des dem Tageslicht ausgesetzten hitzeinduzierten Papiers.

Dennoch ist die Zeit der Weißgradregeneration bis zum Erreichen eines weitestgehend konstanten Endweißgrades auch mit UV-Bestrahlung für verschiedene praktische Anwendungsfälle noch zu hoch. Erfindungsgemäß wurde deshalb das in den Abbildungen 1 und 2 bereits herangezogene hitzeinduzierte Tapetenrohpapier unterschiedlich hoher Luftfeuchtigkeit ausgesetzt. Das für uns überraschende Ergebnis ist in der Abbildung 3 dargestellt.

Bereits nach 10 min Lagerdauer hat das hitzeinduzierte Papier, welches einer relativen Luftfeuchtigkeit von 95 % ausgesetzt wurde, die angestrebte Weißgradkonstanz erreicht. Vorhandene leichte Weißgraderhöhungen bis zu einer Lagerdauer unter Tageslicht von 90 min liegen bei max. 1 % absolut und sind mit dem menschlichen Auge nicht mehr feststellbar. Ähnliche Ergebnisse wurden ebenfalls durch Feuchtung des hitzebehandelten Papiers mit Wasser erreicht.

Durch Kombination einer Behandlung des hitzeinduzierten Papiers mit energiereicher UV-Strahlung, Luft hohen Feuchtigkeitsgehaltes oder mit Wasser unter gleichzeitiger Variierung der Temperatur ist es nun erfindungsgemäß möglich, den bisher wenig beachteten Prozeß der hitzeinduzierten Papiervergilbung und vor allem den sich anschließenden Prozeß der Weißgradregeneration gezielt zu beeinflussen.

## Patentansprüche

1. Verfahren zur Beschleunigung der Weißgradregeneration bzw. -stabilität von Papierbahnen unterschiedlicher Stoffzusammensetzung nach Hitzeeinwirkung, dadurch gekennzeichnet, daß die Papierbahn sofort nach der Hitzebehandlung und vor dem Aufrollen einer energiereichen ultravioletten Strahlung (UV-Licht) mit oder ohne Feuchtigkeitserhöhung ausgesetzt wird.

2. Verfahren nach Anspruch 1, dadurch gekennzeichnet, daß innerhalb bekannter Beschichtungsanlagen unmittelbar nach den üblichen bekannten Einrichtungen zum Trocknen der speziellen Beschichtungen, die hitzebehandelte Papierbahn an UV-Lampen vorbeigeführt wird, bevor sie aufgerollt wird.

3. Verfahren nach Anspruch 1 und 2, dadurch gekennzeichnet, daß als UV-Strahlungsquellen vorzugsweise UV-"Kaltstrahl"-Lampen mit einem vorwiegend im UV-Bereich liegenden Linienspektrum von 200 bis 400 nm vorzugsweise 250 bis 370 nm, oder Xenonlampen mit analogem Linienspektrum verwendet werden.

4. Verfahren nach Anspruch 1 bis 3, dadurch gekennzeichnet, daß die hitzebehandelte Papierbahn durch eine übliche bekannte Konditionierstrecke geführt wird, in der eine hohe Luftfeuchtigkeit von 70 bis 100% relativer Luftfeuchtigkeit, vorzugsweise über 90% relative Luftfeuchtigkeit, bei Temperaturen unter 150°C, vorzugsweise unter 75_{°}C, herrscht, bevor die Papierbahn aufgerollt wird.

5. Verfahren nach Anspruch 1 bis 4, dadurch gekennzeichnet, daß die hitzebehandelte Papierbahn in einem üblichen bekannten Feuchtwerk, wie Walzen- oder Düsenfeuchter oder mittels elektrostatischer Verfahren mit Wasser von einer Temperatur unter 75°C gefeuchtet wird, bevor sie aufgerollt wird.

6. Verwendung dieser nach Anspruch 1 bis 5 erfindungsgemäß behandelten Papierbahnen als vergilbungsresistentes Trägermaterial segenüber Hitzeeinwirkung, vorzugsweise bei nicht vollflächigem Auftrag, für mehrfach verwendbare Kunstleder-Trennpapiere oder für andere speziell beschichtete Papiere, bei denen Temperaturen über 150_{°}C, vorzugsweise über 200_{°}C, auf das Trägermaterial einwirken.

## Claims

1. Process for accelerating the brightness regeneration or stability of paper webs of different material composition after the action of heat, characterised in that the paper web immediately after the heat treatment and before the rolling up operation is subjected to a high-energy ultraviolet radiation (ultraviolet light) with or without an increase in the moisture.

2. Process according to claim 1, characterised in that inside known coating installations immediately after the usual known items of equipment for drying the special coatings, the heat treated paper web is directed past ultraviolet lamps before it is rolled up .

3. Process according to claims 1 and 2, characterised in that ultraviolet "cold ray" lamps with a line spectrum of 200 to 400 nm preferably 250 to 370 nm situated predominantly in the ultraviolet range or xenon lamps with analogous line spectrum are used for preference as sources of ultraviolet radiation.

4. Process according to claims 1 to 3, characterised in that the heat treated paper web is run through a usual known conditioning stretch, in which a high air humidity of 70 to 100% relative air humidity and preferably over 90% relative air humidity prevails at temperatures of below 150_{°}C and preferably below 75°C before the paper web is rolled up.

5. Process according to claims 1 to 4, characterised in that the heat treated paper web is damped in a usual known damping system such as roii or nozzle damping units or by means of electrostatic processes with water having a temperature of below 75°C before it is rolled up.

6. Use of these paper webs treated according to claims 1 to 5 in accordance with the invention as yellowing resistant base material in relation to the effect of heat, preferably with non-all-over application for multiple use imitation leather-release papers or for other special coated papers, on which temperatures of over 150_{°}C and for preference over 200°C act on the base material.

## Revendications

1. Procédé d'accélération de la régénération du degré de blancheur et de la stabilité de bandes de papier de différentes composition après action de la chaleur, caractérisé en ce que la bande de papier est exposée à un rayonnement ultraviolet à haute énergie (lumiere ultraviolette) avec ou sans augmentation de l'humidité, immédiatement après le traitement thermique et avant le bobinage.

2. Procédé selon la revendication 1, caractérisé en ce que la bande de papier traitée thermiquement, défile devant une lampe UV avant d'être bobinée dans des installations d'enduction connues, immédiatement après les dispositifs usuels bien connus pour sécher les enduits speciaux.

3. Procédé selon les revendications 1 et 2, caractérisé en ce que les sources de rayon ultraviolet utilisées sont, de préférence, des lampes à rayonnement W froid, avec une gamme d'UV située principalement dans le spectre de 200 à 400 nm et, de préférence, de 250 à 370 nm, ou bien des lampes à xénon ayant une répartition spectrale analogue.

4. Procédé selon les revendications 1 à 3, caractérisé en ce que la bande de papier soumise à l'effet de la chaleur, est amenée dans une zone de conditionnement ordinaire bien connue, dans laquelle règne une humidité élevée de l'air atteignant 70 à 100% d'humidité relative et supérieure, de préférence, à 90% d'humidité relative de l'air, à des température inférieures à 150_{°}C et, de préférence, inférieures à 75°C avant le bobinage de la bande de papier.

5. Procédé selon les revendications 1 à 4, caractérisé en ce que la bande de papier soumise à l'effet de la chaleur est humidifiée dans un humidificateur ordinateur bien connu, tel qu'humidificateur à cylindre ou à tuyères ou suivant un procédé électrostatique, en utilisant de l'eau à une température inférieure à 75_{°}C avant le bobinage de la bande.

6. Utilisation des bandes de papier traitées conformément à l'invention et selon les revendications 1 à 5, comme support résistant au jaunissement en cas d'effet de la chaleur, de préférence en cas d'enduction sur une partie de la surface pour des papiers pour cuirs artificiels réutilisables plusieurs fois, ou pour autres papiers enduits spéciaux, qui sont soumis à des températures dépassant 150°C et, de préférence, dépassant 200°C, qui agissent sur le matériau de support.
